# EUROPÄISCHE PATENTSCHRIFT

(11) **EP 2 220 268 B1**
(45) Veröffentlichungstag und Bekanntmachung des Hinweises auf die Patenterteilung: **12.03.2014**
(21) Anmeldenummer: 08852016.8
(22) Anmeldetag: 14.11.2008
(51) Int. Cl.: C23C 30/00

(54) **ROTIEREND EINGESETZTES SCHNEIDWERKZEUG ZUM BEARBEITEN VON HOLZ**
CUTTING TOOL THAT IS USED IN ROTATION FOR MACHINING WOOD
OUTIL COUPANT UTILISÉ EN ROTATION POUR LE TRAVAIL DU BOIS

(30) Priorität: 22.11.2007 AT 19002007
(43) Veröffentlichungstag der Anmeldung: 25.08.2010
(73) Patentinhaber: BOEHLERIT GmbH & Co.KG., 8605 Kapfenberg (AT)
(72) Erfinder: KISSELBACH, Andreas, 73431 Aalen (DE); PITONAK, Reinhard, A-8600 Bruck an der Mur (AT); VOIGT, Klaus, 36433 Immelborn (DE)
(74) Vertreter: Wirnsberger, Gernot
(86) Internationale Anmeldenummer: PCT/AT2008/000409
(87) Internationale Veröffentlichungsnummer: WO 2009/065160

(56) Entgegenhaltungen:
- EP-A1- 1 382 709
- EP-A2- 1 717 348
- WO-A1-02/088414
- JP-A- 2007 021 665
- JP-A- 2007 038 379
- US-A- 4 284 687
- US-A- 4 357 382
- US-A- 4 714 660
- US-A1- 2004 256 442
- US-A1- 2006 154 108

## Beschreibung

Die Erfindung betrifft ein Schneidwerkzeug gemäß dem Oberbegriff des Anspruchs 1.

Bei Schneidwerkzeugen für die Holzbearbeitung besteht ein Problem darin, dass sich auf Beschichtungen, die einer Verschleißfestigkeit der Schneidwerkzeuge bzw. Teilen davon dienen, Stoffe bzw. Materialien der bearbeiteten Werkstücke abscheiden, wobei massive Aufklebungen gebildet werden können. Solche Aufklebungen können bei motorisch angetriebenen, insbesondere rotierend eingesetzten Schneidwerkzeugen, z. B. Zinkenfräsern, nach kurzen Einsatz- bzw. Schnittzeiten zu einem Abfallen der Drehzahl und letztlich zu einem Blockieren des Schneidwerkzeuges führen. EP 1382709 offenbart ein beschichtetes Schneidwerkzeug. US 2004/0256442 offenbart ein beschichtetes Schneidwerkzeug zum Bearbeiten von Holz.

Aufgabe der Erfindung ist es, ein verbessertes Schneidwerkzeug der eingangs genannten Art anzugeben, an dem sich insbesondere bei der Bearbeitung von Werkstücken aus Holz weniger rasch Aufklebungen bilden. Darüber hinaus soll die Beschichtung des Schneidwerkzeuges, wie für eine Holzbearbeitung gewünscht, korrosionsbeständig sein.

Diese Aufgabe wird durch ein Schneidwerkzeug gemäß Anspruch 1 gelöst.

Die mit der Erfindung erzielten Vorteile sind insbesondere darin zu sehen, dass ein Schneidwerkzeug bereitgestellt wird, an dem sich im Schneideinsatz, insbesondere bei einer spanenden Bearbeitung von Holz mit rotierenden Schneidwerkzeugen, blockierende Aufklebungen aufgrund der vorgesehenen Beschichtung nicht oder deutlich langsamer bilden, wobei gleichzeitig eine hohe Korrosionsbeständigkeit gegeben ist. Dabei kann bei der Bearbeitung von Holz eine besonders große Antiadhäsionswirkung der Beschichtung erreicht werden, wenn deren äußerste Lage mit Chrom, Titan, Zirconium und/oder Vanadium gebildet ist.

Besonders bevorzugt ist es, dass die Beschichtung ausgehend vom Körper aufeinanderfolgend eine Lage aus Chrom, eine Lage aus Chromnitrid, eine Lage aus Chromnitrid, Titannitrid, Zirconiumnitrid und/oder Vanadiumnitrid und schließlich eine Lage aus einem Oxid, Oxynitrid oder Oxycarbonitrid von Chrom, Titan, Zirconium und/oder Vanadium aufweist. Mit derartigen Beschichtungen kann bei guter Korrosionsbeständigkeit eine exzellente Antiadhäsionswirkung erreicht werden.

In einer besonders günstigen Ausbildung kann vorgesehen sein, dass die Beschichtung ausgehend vom Körper aufeinanderfolgend optional eine Lage aus Chrom, eine Lage aus Chromnitrid, eine Lage aus Chromnitrid und Titannitrid und schließlich eine Lage aus einem Oxid, Oxynitrid oder Oxycarbonitrid von Chrom und Titan aufweist. Die erste Lage aus Chrom, die optional vorgesehen ist, dient zur Anbindung der übrigen Beschichtung an den Körper und ist in der Regel wesentlich dünner ausgebildet als die nachfolgende Lage aus Chromnitrid. In der Praxis kann dies erreicht werden, wenn zuerst ein Beschichten mittels eines Chrom-Targets in von Stickstoff freier Atmosphäre begonnen wird und anschließend, noch bevor eine sich ausbildende Chromlage eine Dicke von 0,5 µm erreicht, zusätzlich Stickstoff zugeführt wird. Eine an die Lage aus Chromnitrid anschließende Lage enthält zweckmäßigerweise etwa 30 bis 70 Vol.-%, bevorzugt etwa 40 bis 60 Vol.-%, Chromnitrid. Das vorgesehene Chromnitrid dient einer hohen Korrosionsbeständigkeit, während das Titannitrid in Bezug auf eine hohe Verschleißfestigkeit von Nutzen ist. Bei den vorgesehenen Gehalten bzw. Volumenanteilen können sowohl hohe Korrosionsbeständigkeit als auch hohe Verschleißfestigkeit erreicht werden. Eine abschließende Lage mit einem Oxid, Oxynitrid oder Oxycarbonitrid von Chrom und Titan kann gesondert abgeschieden werden. Möglich ist es aber auch, zuerst eine gemischte Lage aus Chromnitrid und Titannitrid aufzubringen und diese Lage von einer freien Oberfläche ausgehend in die Tiefe durch Zuführen von Sauerstoff, gegebenenfalls in Gegenwart weiterer Gase, in Bezug auf die Dicke der Lage teilweise zu oxidieren.

Bei dem beschichteten Körper kann es sich um einen das Schneidwerkzeug insgesamt bildenden Körper handeln. Die Lehre der Erfindung ist aber auch auf Teile eines Schneidwerkzeuges wie Schneideinsätze, die am Schneidwerkzeug angebracht sind, oder andere einzelne Schneidwerkzeugteile, anwendbar.

Weitere Merkmale, Vorteile und Wirkungen der Erfindung ergeben sich aus dem nachfolgenden Ausführungsbeispiel, anhand dessen die Erfindung weitergehend erläutert ist.

Mit einem PVD-Verfahren wurden Schneideinsätze für Zinkenfräser, die entweder aus einem Hartmetall oder einem Schnellarbeitsstahl gebildet waren, jeweils mit einer mehrlagigen Beschichtung aus, ausgehend von einem Grundkörper aus Hartmetall bzw. Schnellarbeitsstahl, einer 0,1 µm bis 0,5 µm dicken Lage aus Chrom, einer 0,5 µm bis 3,5 µm dicken Lage aus Chromnitrid, einer 0,2 µm bis 5,0 µm dicken Lage aus Titannitrid und Chromnitrid und schließlich einer 0,2 µm bis 1,5 µm dicken Lage aus Chromoxynitrid versehen. Bei einer solchen Abfolge der Lagen steigt zum einen eine Härte innerhalb der Beschichtung im Hinblick auf eine Verschleißfestigkeit in vorteilhafter Weise an und ist zum anderen die Beschichtung im Bereich des Grundkörpers relativ zäh, was ein erforderliches Anschleifen von Schneiden ohne Gefahr eines Ausbrechens von größeren Bereichen einer Beschichtung ermöglicht. Die äußerste Lage der Beschichtung kann aber auch aus einem weicheren Material als die darunterliegende Lage der Beschichtung gebildet sein, ohne diese Vorteile einzubüßen.

Zinkenfräser wurden mit so hergestellten Schneideinsätzen bestückt und bei einer Bearbeitung von Holz auf eine maximale Einsatzzeit bis zum Blockieren infolge einer Ausbildung massiver Aufklebungen getestet, wobei auch Vergleichsversuche mit bekannten Zinkenfräsern durchgeführt wurden, deren Schneideinsätze mit mehrlagigen Beschichtungen mit äußersten Lagen aus Chromnitrid ausgebildet waren. Es zeigte sich im Vergleich, dass die erfindungsgemäßen Zinkenfräser zumindest um 20 % bis 50 % länger eingesetzt werden konnten als die bekannten Zinkenfräser. Mit analogen Beschichtungen, erstellt mittels PVD-Verfahrens, mit einer äußersten Lage aus einem Oxid, Oxynitrid oder Oxycarbonitrid von Chrom, Titan, Zirconium und/oder Vanadium wurden bei anderen Schneidwerkzeugen für die Holzbearbeitung ähnlich gute Ergebnisse erzielt.

## Patentansprüche

1. Schneidwerkzeug, insbesondere rotierend eingesetztes Schneidwerkzeug zum Bearbeiten von Holz, welches einen Körper mit einer zumindest in Bereichen einer Oberfläche des Körpers abgeschiedenen Beschichtung aus einer oder mehreren Lagen umfasst oder aus diesem beschichteten Körper gebildet ist, wobei eine äußerste Lage der Beschichtung aus einem Oxid, Oxynitrid oder einem Oxycarbonitrid eines oder mehrerer der Metalle Titan, Zirconium, Vanadium, Niob, Tantal, Chrom, Molybdän und Wolfram gebildet ist, **dadurch gekennzeichnet, dass** die Beschichtung mehrere Lagen umfasst und eine Härte der Lagen vom Körper zur freien Oberfläche der Beschichtung hin zunimmt, wobei die äußerste Lage optional mit einer geringeren Härte als die darunterliegende Lage ausgebildet sein kann.

2. Schneidwerkzeug nach Anspruch 1, **dadurch gekennzeichnet, dass** der Körper aus einem Hartmetall oder einem Schnellarbeitsstahl gebildet ist.

3. Schneidwerkzeug nach Anspruch 1 oder 2, **dadurch gekennzeichnet, dass** die äußerste Lage mit Chrom, Titan, Zirconium und/oder Vanadium gebildet ist.

4. Schneidwerkzeug nach Anspruch 1, **dadurch gekennzeichnet, dass** die Beschichtung ausgehend vom Körper aufeinanderfolgend eine Lage aus Chrom, eine Lage aus Chromnitrid, eine Lage aus Chromnitrid, Titannitrid, Zirconiumnitrid und/oder Vanadiumnitrid und schließlich eine Lage aus einem Oxid, Oxynitrid oder Oxycarbonitrid von Chrom, Titan, Zirconium und/oder Vanadium aufweist.

5. Schneidwerkzeug nach Anspruch 1, **dadurch gekennzeichnet, dass** die Beschichtung ausgehend vom Körper aufeinanderfolgend optional eine Lage aus Chrom, eine Lage aus Chromnitrid, eine Lage aus Chromnitrid und Titannitrid und schließlich eine Lage aus einem Oxid, Oxynitrid oder Oxycarbonitrid von Chrom und Titan aufweist.

6. Schneidwerkzeug nach Anspruch 5, **dadurch gekennzeichnet, dass** die Lage aus Chromnitrid und Titannitrid etwa 30 bis 70 Vol.-% Chromnitrid enthält.

7. Schneidwerkzeug nach Anspruch 6, **dadurch gekennzeichnet, dass** die Lage aus Chromnitrid und Titannitrid etwa 40 bis 60 Vol.-% Chromnitrid enthält.

8. Schneidwerkzeug nach Anspruch 1, **dadurch gekennzeichnet, dass** die Beschichtung aus einer 0,1 µm bis 0,5 µm dicken Lage aus Chrom, einer 0,5 µm bis 3,5 µm dicken Lage aus Chromnitrid, einer 0,2 µm bis 5,0 µm dicken Lage aus Titannitrid und Chromnitrid und schließlich einer 0,2 µm bis 1,5 µm dicken Lage aus Chromoxynitrid besteht.

9. Schneidwerkzeug nach einem der Ansprüche 1 bis 8, **dadurch gekennzeichnet, dass** der beschichtete Körper ein Teil eines Zinkenfräsers oder dieser selbst ist.

10. Verwendung eines Schneidwerkzeuges nach einem der Ansprüche 1 bis 9 zum Bearbeiten von Werkstücken aus Holz.

## Claims

1. A cutting tool, particularly a cutting tool used in a rotating manner for processing wood, which comprises a body with a coating of one or a plurality of layers deposited at least in regions of a surface of the body or is formed from this coated body, wherein an outermost layer of the coating is formed from an oxide, oxynitride or an oxycarbonitride of one or a plurality of the metals titanium, zirconium, vanadium, niobium, tantalum, chromium, molybdenum and tungsten, **characterized in that** the coating comprises a plurality of layers and a hardness of the layers increases from the body to the free surface of the coating, wherein the outermost layer may be optionally configured with a smaller hardness than the layer lying thereunder.

2. The cutting tool according to claim 1, **characterized in that** the body is formed from hard metal or highspeed steel.

3. The cutting tool according to claim 1 or 2, **characterized in that** the outermost layer is formed using chromium, titanium, zirconium and/or vanadium.

4. The cutting tool according to claim 1, **characterized in that** the coating comprises, starting consecutively from the body, a layer of chromium, a layer of chromium nitride, titanium nitride, zirconium nitride and/or vanadium nitride and finally a layer of an oxide, oxynitride or oxycarbonitride of chromium, titanium, zirconium and/or vanadium.

5. The cutting tool according to claim 1, **characterized in that** the coating exhibits, starting consecutively from the body, optionally a layer of chromium, a layer of chromium nitride, a layer of chromium nitride and titanium nitride and finally a layer of an oxide, oxynitride or oxycarbonitride of chromium and titanium.

6. The cutting tool according to claim 5, **characterized in that** the layer of chromium nitride and titanium nitride contains about 30 to 70 % by vol. chromium nitride.

7. The cutting tool according to claim 6, **characterized in that** the layer of chromium nitride and titanium nitride contains about 40 to 60 % by vol. chromium nitride.

8. The cutting tool according to claim 1, **characterized in that** the coating comprises a 0.1 µm to 0.5 µm thick layer of chromium, a 0.5 µm to 3.5 µm thick layer of chromium nitride, a 0.2 µm to 5.0 µm thick layer of titanium nitride and chromium nitride and finally a 0.2 µm to 1.5 µm thick layer of chromium nitride.

9. The cutting tool according to one of the claims 1 to 8, **characterized in that** the coated body is part of a tenoning machine or the tenoning machine itself.

10. Use of a cutting tool according to one of the claims 1 to 9 for processing workpieces made of wood.

## Revendications

1. Outil de coupe, en particulier un outil de coupe monté de façon rotative pour le traitement du bois, lequel comprend un corps avec un revêtement constitué d'une ou de plusieurs couches, déposé au moins sur certaines régions d'une surface supérieure du corps, ou lequel est constitué de ce corps revêtu, dans lequel une couche la plus extérieure du revêtement est constituée d'un oxyde, d'un oxynitrure ou d'un oxycarbonitrure d'un ou de plusieurs métaux parmi le titane, le zirconium, le vanadium, le niobium, le tantale, le chrome, le molybdène et le tungstène, **caractérisé en ce que** le revêtement comprend plusieurs couches et **en ce que** la dureté des couches augmente du corps vers la surface supérieure libre, la couche la plus extérieure pouvant être facultativement conçue avec une dureté inférieure à celle de la couche sous-jacente.

2. Outil de coupe selon la revendication 1, **caractérisé en ce que** le corps est constitué d'un métal dur ou d'un acier à coupe rapide.

3. Outil de coupe selon la revendication 1, **caractérisé en ce que** la couche la plus extérieure est formée avec du chrome, du titane, du zirconium et/ou du vanadium.

4. Outil de coupe selon la revendication 1, **caractérisé en ce que** le revêtement comporte consécutivement, en partant du corps, une couche de chrome, une couche de nitrure de chrome, du nitrure de titane, du nitrure de zirconium et/ou du nitrure de vanadium et finalement une couche constituée d'un oxyde, d'un oxynitrure ou d'un oxycarbonitrure de chrome, de titane, de zirconium et/ou de vanadium.

5. Outil de coupe selon la revendication 1, **caractérisé en ce que** le revêtement comporte facultativement et consécutivement, en partant du corps, une couche de chrome, une couche de nitrure de chrome, une couche de nitrure de chrome et de nitrure de titane et finalement une couche constituée d'un oxyde, d'un oxynitrure ou d'un oxycarbonitrure de chrome et de titane.

6. Outil de coupe selon la revendication 5, **caractérisé en ce que** la couche constituée de nitrure de chrome et de nitrure de titane contient environ 30 à 70% en volume de nitrure de chrome.

7. Outil de coupe selon la revendication 6, **caractérisé en ce que** la couche constituée de nitrure de chrome et de nitrure de titane contient environ 40 à 60% en volume de nitrure de chrome.

8. Outil de coupe selon la revendication 1, **caractérisé en ce que** le revêtement est constitué d'une couche de chrome d'une épaisseur de 0,1 µm à 0,5 µm, d'une couche de nitrure de chrome d'une épaisseur de 0,5 µm à 3,5 µm, d'une couche de nitrure de titane et de nitrure de chrome d'une épaisseur de 0,2 µm à 5,0 µm, et, pour finir, d'une couche d'oxynitrure de chrome d'une épaisseur de 0,2 µm à 1,5 µm.

9. Outil de coupe selon l'une des revendications 1 à 8, **caractérisé en ce que** le corps revêtu est une fraise à queue d'aigle ou une partie de celle-ci.

10. Utilisation d'un outil de coupe selon l'une des revendications 1 à 9 pour le traitement de pièces usinées en bois.
